# EUROPÄISCHE PATENTSCHRIFT

(11) **EP 0 023 660 B1**
(45) Veröffentlichungstag und Bekanntmachung des Hinweises auf die Patenterteilung: **28.09.1983**
(21) Anmeldenummer: 80104279.7
(22) Anmeldetag: 21.07.1980
(51) Int. Cl.: D06P 5/12, D06P 5/15

(54) **Verfahren zur Herstellung von Reserveeffekten auf Mischmaterialien aus Polyester- und Cellulosefasern**
Process for the production of resist effects on blends of polyester and cellulosic fibres
Procédé pour produire des effets de réserve sur des mélanges de fibres de polyester et de fibres cellulosiques

(30) Priorität: 27.07.1979 DE 2930541
(43) Veröffentlichungstag der Anmeldung: 11.02.1981
(73) Patentinhaber: HOECHST AKTIENGESELLSCHAFT, 65926 Frankfurt am Main (DE)
(72) Erfinder: Feess, Erich, Dr., D-6238 Hofheim am Taunus (DE); Reinhardt, Friedrich, Dr., D-6232 Bad Soden am Taunus (DE)

## Beschreibung

Der Direktdruck auf Mischmaterialien aus Polyester- und Cellulosefasern ist bekanntermaßen mit Schwierigkeiten verbunden. Da der Pigmentdruck nicht in jeder Beziehung befriedigt, zumal man eine durch das Bindemittel verursachte Beeinträchtigung von Warengriff und Reibechtheit der Colorierung nicht ausschließen kann, und auch der Druck mit Mischfarbstoffsystemen Probleme im Hinblick auf die unterschiedlichen Fixierungsbedingungen für die Einzelkomponenten der Farbstoffmischung aufwirft, wurden schon spezielle Dispersionsfarbstoffe entwickelt, die sich unter bestimmten Bedingungen wie Mitwirkung von besonderen Lösungsvermittlern auf beiden Faserarten fixieren lassen (DE-C-1 811 796).

Hindernisse ähnlicher Art stehen auch der Entwicklung eines Ätz- bzw. Reservedtuckverfahrens entgegen, mit dem es gelingt, einwandfreie Weiß- und Bunteffekte auf solchen Fasermischungen zu realisieren. Hier liegen lediglich Erkenntnisse über gewisse Einzelvorgänge vor, die entweder mit der Dessinierung nur des einen oder nur des anderen Faseranteils zu tun haben:
So betrifft die DE-A-1 929 231 die Herstellung von rapportlos gemusterten Druckartikeln, bei der Mischung aus Reaktiv- und Küpenfarbstoffen samt einem Oxydationsmittel auf Cellulosefasermaterial vorgedruckt und dieses sodann mit alkalisch wirkenden Substanzen und Reduktionsmitteln übergeklotzt wird. Auf diese Weise resultieren mehrfarbige Effekte auf farblosem Untergrund, wobei man sich zu deren Erzeugung die voneinander abweichenden Fixierungsbedingungen der beiden gemeinsam eingesetzten, unterschiedlichen Farbstoffklassen zunutze macht.

Die EP-A1-21 432 (nicht vorveröffentlicht) ist wiederum mit Konversions- und Ätzreserveartikeln befaßt, welche man erhält, wenn im schwach saurem Medium ein Reaktivfarbstoff bzw. eine Mischung aus Reaktiv- und Küpenfarbstoffen auf Cellulosegewebe als Fond aufgedruckt und danach ein speziell aktiviertes Reduktionsmittel aus neutralem Medium und gegebenenfalls noch der Küpenfarbstoff übergedruckt wird, worauf die gleichzeitige Fixierung beider Farbstoffklassen nach einem Zweiphasen-Verfahren erfolgt.

Eine Kombination solcher separater und auch anderweitig gewonnener Erkenntnisse auf das gemeinsame Colorieren der beiden Faserkomponenten zwecks Herstellung von weißen und insbesondere bunten Reserveeffekten auf den Mischmaterialien mußte nun aber - wie bei Reserven auf einheitlichem Fasermaterial üblich - der Forderung Rechnung tragen, Fond und Illuminationsfarben auch bei Einsatz von Mischfarbstoffsystemen jeweils Ton-in-Ton auf den Komponenten der Fasermischung zu erzeugen.

Anstrengungen in dieser Richtung sind aus der EP-A1-13 378 (nicht vorveröffentlicht) zu erkennen, gemäß der man auf einen durch Imprägnieren mit Flotten von Dispersions- und Reaktivfarbstoffen, die mit dem Reservierungsmittel reagieren, auf aus Polyesterfaser-Cellulose-Mischungen bestehenden Textilien hergestellten, noch nicht fixierten Fond nach dem Trocknen eine Reservepaste, enthaltend Sulfit-lonen bildende Substanzen gegebenenfalls in Kombination mit einem Aldehyd, überdruckt und sodann die Fixierung der so vorgenommenen Dessinierung durch Wärme- sowie Alkalibehandlung bewirkt. Durch Beimischen von gegenüber dem Reservierungsmittel stabilen Dispersions- und Reaktivfarbstoffen zur Fondflotte und/oder Reservepaste lassen sich Bunteffekte erzielen.

Trotzdem ist es ein Bedürfnis geblieben, diese Färbetechnik weiter auszubauen, um daraus eine unkomplizierte und sichere Methode zu gestalten. Der vorliegenden Erfindung lag somit die Aufgabe zugrunde, Weiß- und Buntreserven auf Mischmaterialien aus Polyester- und Cellulosefasern zu erzeugen.

Diese Aufgabe wird erfindungsgemäß dadurch gelöst, daß man auf das Mischmaterial eine schwach sauer eingestellte Zubereitung aufbringt, die mindestens einen ätzbaren Reaktivfarbstoff, der beide Faserarten anfärbt, oder eine Mischung aus mindestens einem ätzbaren Reaktivfarbstoff und mindestens einem Dispersionsfarbstoff, der mit Alkali in eine wasserlösliche anionische Form überführt werden kann, und gegebenenfalls ein neutrales Fixierhilfsmittel für Reaktivfarbstoffe enthält, auf diese Fondimprägnierung anschließend eine alkalische Ätzreservedruckpaste aufdruckt, die neben dem Alkali noch ein Reduktionsmittel und gegebenenfalls einen nicht-ätzbaren Farbstoff enthält, worauf eine Fixierung mit Heißdampf oder Sattdampf in Verbindung mit Heißluft erfolgt, und sich, falls die saure Zubereitung nicht das neutrale Fixierhilfsmittel enthält, eine Behandlung mit alkalischen Mitteln und ein Dämpfprozeß anschließen.

Nach diesem Verfahren werden Weißreserven erhalten. Zur Erzeugung von Buntreserven werden der alkalischen Druckpaste Küpenfarbstoffe, alkalistabile oder verküpbare Dispersionsfarbstoffe oder eine Kombination aus solchen Farbstoffen zugegeben. Erfindungsgemäß können weiterhin Konversionsartikel hergestellt werden, wenn man der sauren Zubereitung nicht-ätzbare Farbstoffe zusetzt. Diese und andere bevorzugte Ausgestaltungen der Erfindung werden im folgenden näher erläutert.

Die erfindungsgemäß kolorierten Substrate umfassen Mischmaterialien aus Polyesterfasern, insbesondere Polyäthylenglykolterephthalatfasern, und natürlichen und regenerierten Cellulosefasern in allen üblichen Mischungsverhältnissen.

Die schwach sauer eingestellte Zubereitung wird zweckmäßig durch Klotzen oder Pflatschen, aber auch durch Drucken aufgebracht, insbesondere dann, wenn großflächige Muster (Decker) vorgedruckt werden. Die Ausführungsform des erfindungsgemäßen Verfahrens, bei dem die saure Zubereitung einen oder mehrere ätzbare Reaktivfarbstoffe enthält, die beide Faserarten anfärben, bringt den Vorteil mit sich, daß keine Spaltprodukte von Dispersionsfarbstoffen anfallen, deren Eliminierung von der Cellulosefaser Schwierigkeiten bereiten kann. Bevorzugt werden diese Farbstoffe zusammen mit dem neutralen Fixierhilfsmittel für Reaktivfarbstoffe aufgebracht, worauf eine Fixierung in einer Heißdampfatmosphäre erfolgt.

Dispersionsfarbstoffe, die mit Alkali in eine wasserlösliche anionische Form überführt werden können, insbesondere bei höherer Temperatur, sind bekannt. Die Alkalilöslichkeit dieser Farbstoffe wird durch funktionelle Gruppen bedingt, vor allem ggf. veresterte Carboxygruppen oder phenolische oder enolische Hydroxygruppen oder eine Kombination solcher Gruppen. In ihrer wasserlöslichen anionischen Form ziehen diese Dispersionsfarbstoffe nicht mehr auf die Polyesterfaser auf und können auch von der Cellulosefaser einfach wieder entfernt werden.

Das neutrale Fixierhilfsmittel für Reaktivfarbstoffe, von dem zweckmäßig 5 bis 100 g pro Liter Klotzflotte oder pro Kilogramm Druckpaste zugegeben werden, bewirkt, daß die Fixierung des Reaktivfarbstoffs auf dem Fond bereits im Verlauf der Dämpfoperation mit überhitztem Dampf erfolgt. Bei diesen Hilfsmitteln handelt es sich bekanntermaßen um Alkali- oder Erdalkalisalze aliphatischer oder aromatischer, bevorzugt niedermolekularer, Mono- oder Polycarbonsäuren, insbesondere um Alkali- oder Erdalkalisalze mehrfach halogenierter niedermolekularer aliphatischer Carbonsäuren sowie um niedermolekulare cyclische Kohlensäureester.

Wenn die saure Zubereitung in relativ flüssigkeitsarmer Form aufgebracht wird, beispielsweise durch Aufsprühen oder Aufdrucken, dann kann die alkalische Ätz^{p}aste ohne Zwischentrocknen aufgedruckt werden. Im allgemeinen empfiehlt sich jedoch eine Zwischentrocknung.

Die Ätzpaste enthält Alkali, vorzugsweise in Form von Alkalihydroxid oder -carbonat oder einer Mischung von beiden sowie ein in Ätz- und Küpendruckfarben übliches Reduktionsmittel, vorzugsweise ein stabilisiertes Sulfinat, insbesondere das Natriumsalz der Hydroxymethansulfinsäure. Zur Erzeugung von Buntreserven wird der alkalischen Ätzpaste ein geeigneter Farbstoff bzw. eine Mischung von Farbstoffen zugesetzt, die aus der Reihe der Küpenfarbstoffe, der alkalistabilen Dispersionsfarbstoffe und der verküpbaren Dispersionsfarbstoffe ausgewählt werden. Auch Kombinationen mehrerer Farbstoffe aus verschiedenen Klassen sind möglich.

Wenn die alkalische Druckpaste einen Küpenfarbstoff enthält, schließt sich eine Behandlung mit Sattdampf bei Atmosphärendruck an. Hierdurch wird der Küpenfarbstoff verküpt, so daß er auf den Celluloseanteil des Mischfasermaterials aufziehen kann.

Da einige Küpenfarbstoffe sehr empfindlich gegenüber Temperaturen oberhalb 100°C während des Fixierprozesses sind, eine Hochtemperaturfixierung jedoch für die Farbstoffe auf dem Polyesterfaseranteil erforderlich ist, empfiehlt sich ein Zusatz eines Hilfsmittels, das oberhalb von 100°C Wasser abspaltet. Hierdurch wird die sonst erfolgende Abtrübung des Farbtons verhindert oder zumindest stark zurückgedrängt. Als solche Hilfsmittel eignen sich wäßrige Dispersionen von Polymerisaten, beispielsweise Äthylenpolymerisaten, insbesondere jedoch organische Dicarbonsäuren, die zweckmäßig in Form ihrer Salze, beispielsweise ihrer Alkalisalze eingesetzt werden. Von diesen Hilfsmitteln werden zweckmäßig 50 bis 400 g pro Kilogramm Druckpaste zugesetzt.

Bei einer weiteren Ausgestaltung der Erfindung werden Buntreserven mit Hilfe von alkalistabilen Dispersionsfarbstoffen erzeugt, die der alkalischen Ätzpaste zugesetzt werden. Vorteilhaft wird dieser alkalistabile Dispersionsfarbstoff in Kombination mit einem Küpenfarbstoff eingesetzt, der im Farbton übereinstimmt.

In einer weiteren bevorzugten Ausgestaltung werden Buntreserveeffekte mit Hilfe von verküpbaren Dispersionsfarbstoffen erzeugt, die in verküpter Form in die Cellulosefaser eindringen, wo sie im Zuge der Reoxidation fest verankert werden.

Die Fixierung der Färbung richtet sich nach den eingesetzten Farbstoffen. Wie erwähnt, ist beim Einsatz von Küpenfarbstoffen eine Sattdampfbehandlung erforderlich, die entfallen kann, wenn außer den Reaktivfarbstoffen nur Dispersionsfarbstoffe angewendet werden. Wenn eine Sattdampfbehandlung vorgenommen wird, so erfolgt bereits in diesem Schritt die Zerstörung des Reaktivfarbstoffs durch das Reduktionsmittel und die Umwandlung des alkaliempfindlichen Dispersionsfarbstoffs in seine wasserlösliche anionische Form.

Die Fixierung der Dispersionsfarbstoffe erfolgt zweckmäßig im gleichen Aggregat wie eine vorangegangene Sattdampfbehandlung mit Heißdampf oder Heißluft in Verbindung mit Sattdampf. Hierbei wird zugleich die Reoxidation des Küpenfarbstoffs gefördert. Falls die saure Zubereitung das neutrale Fixierhilfsmittel für Reaktivfarbstoffe enthält, wird bei diesem Schritt auch der Reaktivfarbstoff fixiert.

Vorteilhaft wird das Dämpfen mit überhitztem Dampf und auch die Heißluftfixierung in saurer Atmosphäre vorgenommen, wobei noch vorhandene Reste von Reduktionsmittel, die im weiteren Verlauf des Verfahrens stören könnten, abgebaut werden. Hierzu werden zweckmäßig dem Dampf leicht flüchtige Carbonsäuren, wie Ameisensäure oder Essigsäure, zugesetzt.

Wenn die saure Zubereitung kein neutrales Fixierhilfsmittel für Reaktivfarbstoffe enthält, wird der Reaktivfarbstoff im Anschluß an die Fixierung der anderen Farbstoffe nach einem Zweiphasen-Dämpfprozeß fixiert. Hierzu wird auf das Fasermaterial Alkali aufgebracht, vorzugsweise in Form von Alkalihydroxid, -carbonat, -hydrogencarbonat, -phosphat oder -silikat oder einer Mischung solcher Alkalien. Das Aufbringen kann in beliebiger Weise erfolgen, beispielsweise durch Sprühen, Klotzen oder Pflatschen. Der anschließende Dämpfprozeß wird vorteilhaft als Kurzzeit-Dämpfung in Sattdampf vorgenommen, die 2 bis 20 Sekunden erfordert.

Die bei dem erfindungsgemäßen Verfahren einsetzbaren Reaktivfarbstoffe können den verschiedenen organischen Farbstoffklassen, beispielsweise Azo-, Anthrachinon- und Phthalocyanin-Farbstoffen zugehören, die mindestens eine P-Hydroxyäthylsulfonschwefelsäureestergruppe, Vinylsulfonylgruppe, Monochlortriazingruppe, Dichlortriazingruppe, 2,2,3,3-Tetrafluorcyclobutan-1- acroylamlnogruppe, Vinylsulfonylaminogruppe, ß-Hydroxyäthylsulfonylaminoschwefelsäureestergruppe, P-Phenylsulfonylpropionylaminogruppe oder einen Dichlorchinoxalinrest enthalten. Bevorzugt sind die Farbstoffe, die eine Vinylsulfongruppe tragen oder in der Reaktion intermediär bilden. Von den Dispersionsfarbstoffen, die mit Alkali in eine wasserlösliche anionische Form überführt werden können, sind diejenigen bevorzugt, deren Spaltprodukte leicht zu eliminieren sind. Bevorzugt sind Farbstoffe, die eine oder mehrere Carbonsäureestergruppierungen enthalten, sowie Nitro-thiazol-Farbstoffe.

Für die Buntätzreserveeffekte eignen sich einerseits Dispersionsfarbstoffe mit Anthrachinonstruktur, die verküpbar sind, und andererseits Naphthalin-di- und -tetracarbonsäure-Derivate sowie Chinophthalon-Derivate, die gegenüber Alkali und Reduktionsmittel resistent sind.

Als Küpenfarbstoffe kommen insbesondere indigoide, thioindigoide, anthrachinoide oder naphthochinoide Verbindungen in Betracht, die vorteilhaft in der handelsüblichen Teigform eingesetzt werden.

Als geeignete Verdickungsmittel für die Klotzflotten, die insbesondere die Feinverteilung der Dispersionsfarbstoffe stabilisieren, kommen Johannisbrotkernmehläther-Verdickungen in Betracht. Hiervon werden zweckmäßig pro Liter Flotte 50 bis 200 g einer 4- bis 8%igen wäßrigen Zubereitung zugesetzt.

Geeignete Verdickungsmittel für die Druckpasten sind beispielsweise Mischungen aus abgebauten Gummisorten und niedrig-viskosen Alginaten bzw. Johannisbrotkernmehlcarboxymethyläther und Stärkecarboxymethyläther.

In den folgenden Beispielen beziehen sich Prozentangaben auf das Gewicht. Die Colour Index-Nummern wurden der 2. Auflage (1956) sowie dem Ergänzungsband 1963 entnommen.

### Beispiel 1

Ein Gewebe aus 50% Polyäthylenglykolterephthalatfasern und 50% Celluloseregeneratfasern wird mit einer Flotte geklotzt, die im Liter
80 g der handelsüblichen Pulvereinstellung des (beide Fasern anfärbenden) Reaktivfarbstoffes der Formel sowie
100 g einer 5%igen wäßrigen Lösung eines Johannisbrotkernmehläthers,
30 g Natriumformiat und
2 g Natrium-dihydrogenphosphat

enthält.

Nach dem Trocknen wird das Gewebe mit einer Druckfarbe folgender Zusammensetzung bedruckt:
60 g der handelsüblichen Pulvereinstellung des (alkalistabilen) Dispersionsfarbstoffes der Formel

Nach dem Drucken und Trocknen wird die Ware 8 Minuten bei 180°C mit überhitztem Dampf behandelt, kurz gespült, bei 50° C mit 2 g/I Wasserstoffperoxid und 5 ml/I Essigsäure reoxidiert, erneut gespült und schließlich mit 0,5 g/I eines 20fach oxyäthylierten Nonylphenols bei 90°C gewaschen, gespült und getrocknet.

Man erhält einen brillanten roten Druck auf grünstichiggelbem Fond mit guten Echtheiten.

### Beispiel 2

Ein Gewebe aus 65% Polyäthylenglykolterephthalatfasern und 35% Baumwolle wird mit einer analog Beispiel 1 zusammengesetzten Flotte geklotzt, die
70 g der handelsüblichen Pulvereinstellung des Reaktivfarbstoffes der Formel und
40 g der handelsüblichen Flüssigeinsteltung des (alkaliempfindlichen) Dispersionsfarbstoffes der Formel enthält.

Nach dem Klotzen und Trocknen wird die Ware mit einer Druckfarbe bedruckt, die außer dem Farbstoff dieselben Bestandteile wie die in Beispiel 1 beschriebene Druckfarbe und darüber hinaus
200 g des Dinatriumsalzes der Maleinsäure enthält.

Folgende Farbstoffe werden der Druckfarbe zugegeben:
12 g der handelsüblichen Flüssigeinstellung des (verküpbaren) Dispersionsfarbstoffes der Formel
15g der handelsüblichen Teigeinstellung des Küpenfarbstoffes C.I. 69 800 und
120 g der handelsüblichen Teigeinstellung des Küpenfarbstoffes C.I. 73 360.

Nach dem Drucken und Trocknen wird die Ware 10 Minuten bei 102°C in Sattdampf und anschließend 7 Minuten bei 175°C in überhitztem Dampf gedämpft. Die weitere Behandlung erfolgt wie in Beispiel 1.

Es entsteht ein rotvioletter Druck auf rotstichig-gelbem Fond mit guten Echtheiten.

### Beispiel 3

Ein Gewirk aus 50% Polyäthylenglykolterephthalatfasern und 50% hochnaßfesten Celluloseregeneratfasern wird mit einer Flotte gepflatscht, die im Liter
50 g der handelsüblichen Flüssigeinstellung des (alkaliampfindlichen) Dispersionsfarbstoffes der Formel. und
50g der hendelsüblichen Puhrereinstellung des Reaktivfarbstoffes der Formel

Das Gewirk wird nach dem Trocknen mit einer Druckfarbe der analogen Zusammensetzung wie im Beispiel 1, aber mit

Nach dem Drucken und Trocknen wird das Warengebilde bei einem Abquetscheffekt von 70% in einem Klotzbad mit 50 g/I Essigsäure geklotzt und anschließend 8 Minuten bei 175° C in überhitztem Dampf gedämpft.

Die Weiterbehandlung erfolgt wie in Beispiel 1.

Man erhält einen rosafarbenen Druck auf goldgelbem Fond mit guten Echtheiten.

Ein Gewebe aus 70% Polyäthylenglykolterephthalatfasern und 30% Baumwolle wird wie in Beispiel 1 mit einer Flotte geklotzt, die im Liter
50g de handelsüblichen Flüssigeinstellung des (alkaliempfindlichen) Dispersionsfarbstoffes der Formel und
50 g derhandetsubttchen Putvereinstellung des Reaktivfarbstoffes der Fe sowie die in Beispiel 1 erwähnten weiteren Bestandteile enthält.

Das Gewebe wird nach dem Trocknen mit einer Druckfarbe bedruckt, der die gleichen Zusätze wie in Beispiel 2, aber als Farbstoffkomponenten
50 g der handelsüblichen Flüssigeinstellung des (alkalistabilen) Dispersionsfarbstoffes der Formel
20 g der handelsüblichen Flüssigeinstellung des (verküpbaren) Dispersionsfarbstofes der Formel und
25 g der handelsüblichen Teigeinstellung des Küpenfarbstoffes C.I. 69 800 zugegeben wurden.

Die Weiterbehandlung wird wie in Beispiel 2 vorgenommen.

Es resultiert ein satter grüner Druck auf orangefarbenem Fond mit guten Echtheiten.

Das gleiche Gewebe wie in Beispiel 4 wird wie dort mit einer Flotte geklotzt, die neben den dort beschriebenen Zusätzen
50g der hendelsüblichen Flüssifeinsteliung des (atktttempfindlichen) Dispersionsfarbsroffes der Formet und
50 g der handelsüblichen Pulvereinstellung des Reaktivfarbstoffes der Formel enthält.

Das geklotzte und getrocknete Gewebe wird mit einer Druckfarbe der gleichen Zusammensetzung wie in Beispiel 2, aber folgenden Farbstoffkomponenten, bedruckt:
60 g der handelsüblichen Flüssigeinstellung des (verküpbaren) Dispersionsfarbstoffes der Formel und
75 g der handelsüblichen Teigeinstellung des Küpenfarbstoffes C.I. 69 800.

Die Weiterbehandlung erfolgt wie in Beispiel 2.

Es entsteht ein tiefblauer Druck auf rotem Fond mit guten Echtheiten.

### Beispiel 6

Ein Gewebe aus 50% Polyäthylenglykolterephthalatfasern und 50% Celluloseregeneratfasern wird mit einer Flotte geklotzt, die im Liter
50 g der handelsüblichen Flüssigeinstellung des (alkaliempfindlichen) Dispersionsfarbstoffes der Formel und
50 g der handatsüblichen Pulvereinstellung des Reaktivfarbstoffes der Formel sowie
100 g der im Beispiel 1 beschriebenen Verdickung und
2 g Natrium-dihydrogenphosphat

enthält.

Nach dem Trocknen wird das Gewebe mit einer Druckfarbe bedruckt, die außer dem Farbstoff dieselben Bestandteile wie in Beispiel 1 beschrieben enthält.

Als Farbstoffkomponente werden der Druckfarbe
60 g der handelsüblichen Pulvereinstellung des (alkalistabilen) Dispersionsfarbstoffes der Formel zugegeben.

Die bedruckte und getrocknete Ware wird 7 Minuten bei 180°C in überhitztem Dampf gedämpft, bei einem Abquetscheffekt von 70% mit einer Flotte von 100 g/I 32,5%iger Natronlauge und 150 g/I Natriumcarbonat geklotzt und 8 Sekunden im Sattdampf bei 102°C gedämpft. Die Fertigstellung erfolgt wie in Beispiel 1.

Es entsteht ein orangefarbener Druck auf blaustichigrotem Fond mit guten Echtheiten.

### Beispiel 7

Ein Gewebe aus 65% Polyäthylenglykolterephthalatfasern und 35% Baumwolle wird wie in Beispiel 1 mit einer Flotte geklotzt, der außer den dort beschriebenen Hilfsmitteln
90 g der handelsüblichen Pulvereinstellung des alkaliempfindlichen) Dispersionsfarbstoffes der Formel
10 g der handelsüblichen Pulvereinstellung des Reaktivfarbstoffes der Formel und
50 g der handelsüblichen Pulvereinstellung des Reaktivfarbstoffes C.I. 20 505

zugegeben wurden.

Das geklotzte und getrocknete Gewebe wird mit einer Druckfarbe bedruckt, die
70 g der handelsüblichen Flüssigeinstellung des (alkalistabilen) Dispersionsfarbstoffes der Formel und die in Beispiel 1 beschriebenen übrigen Druckpastenzusätzen enthält.

Das bedruckte und getrocknete Gewebe wird 7 Minuten bei 180° C durch überhitzten Dampf geführt und dann wie in Beispiel 1 weiterbehandelt.

Es entsteht ein grünstichig-gelber Druck auf marineblauem Fond mit guten Echtheiten.

### Beispiel 8

Ein Gewebe aus 65% Polyäthylenglykolterephthalatfasern und 35% Baumwolle wird mit einer Druckpaste bedruckt, die die folgende Zusammensetzung aufweist:
90 g der handelsüblichen Pulvereinstellung des (alkaliempfindlichen) Dispersionsfarbstoffs der Formel
20 g der handelsübftchen Ftüssigeinstellung des (alkaliempfindlichen) Dispersionsfarbstoffes der Formel

Nach dem Trocknen wird das Gewebe mit einer Druckfarbe bedruckt, die entsprechend Beispiel 1 zusammengesetzt ist, jedoch kein Glycerin und 150 g Natriumformaldehydsulfoxylat und entsprechend 160 g Wasser oder Verdickung enthält. Nach dem Drucken und Trocknen wird die Ware 8 Minuten bei 180°C mit überhitztem Dampf behandelt, kurz gespült, wie üblich reoxidiert, mit 0,5 g/I eines 20fach oxäthylierten Nonylphenols bei 90° C gewaschen, gespült und getrocknet.

Man erhält ein brillantes rot-schwarzes Druckmuster mit guten Echtheiten.

## Patentansprüche

1. Verfahren zur Herstellung von Reserveeffekten auf Mischmaterialien aus Polyester- und Cellulosefasern durch Aufbringen eines Reaktivfarbstoffes sowie einer Paste enthaltend Alkali und Reduktionsmittel in beliebiger Reihenfolge und sodann Farbstoff-Fixierung durch Dämpfen, dadurch gekennzeichnet, daß man auf das Material eine schwach sauer eingestellte Zubereitung aufbringt, die mindestens einen ätzbaren Reaktivfarbstoff, der beide Faserarten anfärbt, oder eine Mischung aus mindestens einem ätzbaren Reaktivfarbstoff und mindestens einem Dispersionsfarbstoff, der mit Alkali in eine wasserlösliche anionische Form überführt werden kann, und gegebenenfalls ein neutrales Fixierhilfsmittel für Reaktivfarbstoffe enthält, auf diese Fondimprägnierung anschließend eine alkalische Ätzreservedruckpaste aufdruckt, die neben dem Alkali noch ein Reduktionsmittel und gegebenenfalls einen nicht-ätzbaren Farbstoff enthält, worauf eine Fixierung mit Heißdampf oder Sattdampf in Verbindung mit Heißluft erfolgt, und sich, falls die saure Zubereitung nicht das neutrale Fixierhilfsmittel enthält, eine Behandlung mit alkalischen Mitteln und ein Dämpfprozeß anschließen.

2. Verfahren nach Anspruch 1, dadurch gekennzeichnet, daß eine alkalische Ätzreservedruckpaste aufgedruckt wird, die mindestens einen Küpenfarbstoff enthält, worauf vor der genannten Fixierung eine Behandlung mit Sattdampf erfolgt.

3. Verfahren nach Anspruch 2, dadurch gekennzeichnet, daß die alkalische Ätzreservedruckpaste zusätzlich ein Hilfsmittel enthält, das oberhalb von 100° C Wasser abspaltet.

4. Verfahren nach Anspruch 1 bis 3, dadurch gekennzeichnet, daß die alkalische Äₜzreservedruckpa- ste mindestens einen alkalistabilen Dispersionsfarbstoff enthält.

5. Verfahren nach Anspruch 1 bis 4, dadurch gekennzeichnet, daß die alkalische Ätzreservedruckpaste mindestens einen verküpbaren Dispersionsfarbstoff enthält.

6. Verfahren nach Anspruch 1 bis 5, dadurch gekennzeichnet, daß die schwachsaure Zubereitung zusätzlich mindestens einen nicht-ätzbaren Farbstoff enthält.

7. Verfahren nach Anspruch 1 bis 6, dadurch gekennzeichnet, daß in dem erstgenannten Dämpfprozeß mit einem Säure enthaltenden Dampf gedämpft wird.

8. Verfahren nach Anspruch 1 bis 7, dadurch gekennzeichnet, daß das mit der schwach sauren Zubereitung imprägnierte Material vor dem Bedrucken mit der alkalischen Ätzreservedruckpaste getrocknet wird.

## Claims

1. A process for the production of resist effects on blends of polyester and cellulosic fibres, wherein thereon is applied in either order a reactive dyestuff and a paste containing an alkali and a reducing agent, and thereafter the dyestuff is fixed by steaming, which comprises applying to the fibre material a preparation which is adjusted to a weakly acidic pH value and contains either (i) at least one dischargeable reactive dyestuff capable of coloring both of the fibre components or (ii) a mixture of at least one dischargeable reactive dyestuff and at least one disperse dyestuff capable of being converted into a water-soluble anionic form by the effect of alkali, and optionally a neutral fixing auxiliary for reactive dyestuffs, subsequently overprinting the above bottom impregnation with an alkaline discharge resist printing paste containing in addition to the alkali a reducing agent and optionally a non-dischargeable dyestuff, whereupon a fixing operation by means of superheated steam or using saturated steam in combination with hot air is caused, which is followed by a treatment with alkaline agents and another steaming if the aforesaid weakly acidic preparation did not contain the neutral fixing auxiliary.

2. A process as claimed in claim 1, wherein an alkaline discharge resist printing paste is overprinted containing at least one vat dyestuff, whereupon an intermediate treatment using saturated steam is carried out prior to the mentioned fixing operation.

3. A process as claimed in claim 2, wherein the alkaline discharge resist printing paste is additionally containing an assistant capable of splitting off water at temperatures above 100° C.

4. A process as claimed in claim 1 to 3, wherein the alkaline discharge resist printing paste is containing at least one alkali-resisting disperse dyestuff.

5. A process as claimed in claims 1 to 4, wherein the alkaline discharge resist printing paste is containing at least one disperse dyestuff capable of vatting.

6. A process as claimed in claims 1 to 5, wherein the weakly acidic preparation is additionally containing at least one non-Dischargeable dyestuff.

7. A process as claimed in claims 1 to 6, wherein for the first-mentioned steaming operation an acid-containing steam is used.

8. A process as claimed in claims 1 to 7, wherein the fibre material impregnated with the weakly acidic preparation is intermediately dried prior to the overprinting with the alkaline discharge resist printing paste.

## Revendications

1. Procédé de réalisation d'effets de réserve sur des matières mixtes en fibres de polyester et de cellulose, par application d'un colorant réactif et d'une pâte contenant un alcali et un agent réducteur, dans un ordre quelconque, puis par fixage du colorant par vaporisage, caractérisé en ce que l'on applique sur la matière une préparation faiblement acide contenant au moins un colorant réactif rongeable qui colore les deux types de fibres, ou un mélange d'au moins un colorant réactif rongeable et d'au moins un colorant de dispersion pouvant être converti par un alcali en une forme anionique soluble dans l'eau, et éventuellement un auxiliaire de fixage neutre pour les colorants réactifs; que l'on imprime ensuite, sur cette imprégnation de fond, une pâte d'impression de réserve rongeable alcaline qui, outre l'alcali, contient encore un réducteur et éventuellement un colorant non-rongeable; puis que l'on effectue un fixage par de la vapeur surchauffée ou de la vapeur saturée en liaison avec de l'air chaud et que l'on poursuit, si la préparation acide ne contient pas l'auxiliaire de fixage neutre, par un traitement par des substances alcalines et une opération de vaporisage.

2. Procédé selon la revendication 1, caractérisé en ce que l'on imprime une pâte d'impression de réserve rongeable alcaline, contenant au moins un colorant de cuve, ce après quoi on effectue, avant le fixage mentionné ci-dessus, un traitement par de la vapeur saturée.

3. Procédé selon la revendication 2, caractérisé en ce que la pâte d'impression de réserve rongeable alcaline, contient en outre un adjuvant qui, au-delà de 100° C, élimine de l'eau.

4. Procédé selon l'une quelconque des revendications 1 à 3, caractérisé en ce que la pâte d'impression de réserve rongeable, alcaline, contient au moins un colorant de dispersion stable aux alcalis.

5. Procédé selon l'une quelconque des revendications 1 à 4, caractérisé en ce que la pâte d'impression de réserve alcaline rongeable contient au moins un colorant de dispersion réductible en bain.

6. Procédé selon l'une quelconque des revendications 1 à 5, caractérisé en ce que la composition faiblement acide contient en outre au moins un colorant non-rongeable.

7. Procédé selon l'une quelconque des revendications 1 à 6, caractérisé en ce que, dans l'opération de vaporisage mentionnée en premier, le vaporisage est effectué avec de la vapeur contenant un acide.

8. Procédé selon l'une quelconque des revendications 1 à 7, caractérisé en ce que la matière imprégnée de la préparation faiblement acide est séchée avant l'impression par la pâte alcaline d'impression de réserve rongeable.
